# EUROPÄISCHE PATENTSCHRIFT

(11) **EP 0 061 696 B1**
(45) Veröffentlichungstag und Bekanntmachung des Hinweises auf die Patenterteilung: **02.05.1985**
(21) Anmeldenummer: 82102388.4
(22) Anmeldetag: 23.03.1982
(51) Int. Cl.: C10L 1/22

(54) **Verfahren zur Verbesserung der Fliessfähigkeit von Mineralölen**
Process for improving the flow of mineral oils
Procédé d'amélioration de l'écoulement des huiles minérales

(30) Priorität: 28.03.1981 DE 3112456
(43) Veröffentlichungstag der Anmeldung: 06.10.1982
(73) Patentinhaber: HOECHST AKTIENGESELLSCHAFT, 65926 Frankfurt am Main (DE)
(72) Erfinder: Heier, Karl Heinz, Dr., D-6000 Frankfurt am Main 70 (DE); Böhm, Roland, D-6233 Kelkheim (Taunus) (DE); Hobes, John Victor, Dr., D-4220 Dinslaken (DE)

## Beschreibung

Es ist bekannt, dass in der Kälte aus Mineralölen, wie zum Beispiel Rohöl, Dieselkraftstoff oder Heizöl das darin enthaltene Paraffin auskristallisiert. Dies führt zu störenden Ablagerungen in den Ölfeldeinrichtungen oder zur Verstopfung von Vorfiltern von Dieselmotoren und Feuerungsanlagen, so dass es in den Wintermonaten zum Ausfall dieser Anlagen kommen kann. Um dies zu vermeiden, setzt man als Mineralöladditive Ethylen-Vinylacetat, Copolymerwachse, Ethylen-Acrylsäureester-Copolymere oder Polyisobutylen zu. Diese Produkte haben jedoch nur eine geringe Löslichkeit und sind daher in ihrer Wirksamkeit nicht befriedigend. Es stellte sich daher die Aufgabe, wirksamere Additive zu finden, die ein derartiges Auskristallisieren von Paraffin verhindern und so die Fliessfähigkeit von Mineralölen verbessern.

Es wurde nun gefunden, dass man die Fliessfähigkeit von Mineralölen verbessern kann, indem man dem Mineralöl ein N-Vinylsäureamid-Ethylen Copolymerisat zugibt.

Diese Copolymerisate werden erhalten durch Hochdruckpolymerisation in Gegenwart von Radikale bildenden Verbindungen bei Drücken von ca. 1000 bis 8000, vorzugsweise 1500 bis 2500 bar, Temperaturen von 100 bis 350, vorzugsweise 200 bis 350°C und einer mittleren Verweilzeit bis maximal 150 sek. Das für die Polymerisation verwendete Ethylen wird in der für Polymerisationsreaktionen üblichen Reinheit von mindestens 99,9% eingesetzt. Als N-Vinylsäureamide kommen beispielsweise Vinylformamid, Vinylacetamid, Vinyl-N-methylacetamid und Vinylpropionamid in Frage. Der Anteil des Vinylsäureamids in dem Copolymeren beträgt 0,1 bis 40 Gew.-% und dementsprechend der Anteil des Ethylens 99,9 bis 60 Gew.-%.

Vorzugsweise wird Vinyl-N-methylacetamid in Mengen von 0,5 bis 30 Gew.-% mit Ethylen mischpolymerisiert.

Daneben kann das Copolymerisat noch bis zu 40 Gew.-% weitere, mit Ethylen copolymerisierbare Monomere enthalten, insbesondere Acrylsäureester und Vinylester wie beispielsweise Methacrylat, Ethylacrylat, Butylacrylat, 2₋Ethyl-hexylacrylat oder Essigsäurevinylester. Ausserdem kommen andere mit Ethylen copolymerisierbare Monomere in Frage wie zum Beispiel C₃- bis C₈-Alkene, Vinyl- und Alkenyläther, Vinyl- und Alkenylalkohole, N-Vinyl- und N-Alkenylverbindungen, wie N-Vinylpyrrolidon, N-Vinylcarbazol, N-Vinylcaprolactam, Acryl- und Methacrylamide, Acryl- und Methacrylnitrile, Alkenylhalogenide wie Vinylfluorid und Vinylidenfluorid, Vinyl- und Alkenylketone, Vinyl- und Alkenylsulfone und -sulfonate und Styrol. Ausser ethylenisch ungesättigten Verbindungen können auch Kohlenmonoxid und Schwefeldioxid mit einpolymerisiert werden.

Die Polymerisation erfolgt unter den oben angegebenen Bedingungen in Gegenwart katalytischer Mengen von Radikale bildenden Initiatoren, etwa mit 2 bis 250 Mol-ppm Sauerstoff, bezogen auf das Ethylen. Neben Sauerstoff können als Initiator auch Peroxide wie tert.-Butylperbenzoat, Dilauroylperoxid, Di-tert.-Butylperoxid oder Azo-buttersäuredinitril in Mengen von 2 bis 200 Mol-ppm, bezogen auf Ethylen, verwendet werden. Die Einstellung des Molekulargewichts erfolgt durch Zugabe von Moderatoren in Mengen von 2 bis 25 Vol.-% in Abhängigkeit von dem gewünschten Molekulargewicht. Angestrebt werden niedermolekulare Copolymerisate mit Molgewichten von 500 bis 10000, bestimmt nach K. Rast, Ber. 550, 1922, S. 1051 und 3727. Als Moderatoren können dienen aliphatische Alkohole und Carbonylverbindungen, gesättigte und ungesättigte Kohlenwasserstoffe, chlorierte Kohlenwasserstoffe und Wasserstoff.

Die so erhaltenen Copolymere aus Ethylen und Vinylsäureamid zeigen eine Verbesserung der Fliesseigenschaften bei Mineralölen wie Mitteldestillaten der Rohöldestillation und auch beim Rohöl selbst, weil sie das Kristallwachstum des in der Kälte ausfallenden Paraffins beeinflussen in der Weise, dass die Paraffinkristalle klein bleiben und nicht agglomerieren, so dass sie die Filter passieren können. Man gibt diese Copolymerisate dem Mineralöl normalerweise zu in Form von ca. 40-45%igen Lösungen in einem aromatischen Kohlenwasserstoff. Die Menge an Copolymerisat bezogen auf das Mineralöl soll 0,001 bis 2, vorzugsweise 0,005 bis 0,5 Gew.-% betragen. Es versteht sich, dass man diese Copolymeren allein oder auch zusammen mit anderen Öladditiven verwenden kann, wie beispielsweise mit anderen Stockpunkterniedrigern oder Entwachsungshilfsmitteln, Korrosionsinhibitoren, Antioxidantien oder Schlamminhibitoren. Darüber hinaus eignen sich die N-Ethylen-Vinylsäureamid-Copolymere auch als Kleber, als Beschichtungsmaterialien, zur Herstellung von Stretch-, Skin- und Schrumpffolien, zum Spritzgiessen sowie zur Rohr- und Kabelummantelung.

### Beispiel 1

Ein Reaktionsgemisch, bestehend aus 98,7 Gew.-% Ethylen und 1,3 Gew.-% Vinyl-N-methylacetamid (VIMA) wird auf 2000 bar komprimiert. Die Polymerisation wird mit 30 ppm Butylperoktoat (in Form einer Benzinlösung) initiiert. Die Reaktionstemperatur beträgt 218°C. Der Schmelzindex des erhaltenen Copolymers liegt bei 2,7 g/10 min, die Dichte beträgt 0,927 g/cm³. Es enthält 0,9 Gew.-% VIMA in Polymer gebundener Form.

Die mechanischen Werte des Copolymers betraaen:

### Beispiel 2

Ein Reaktionsgemisch, bestehend aus 94,3 Gew.-% Ethylen und 5,7 Gew.-% VIMA wird auf 2100 bar verdichtet. Die Polymerisation wird mit 35 ppm t-Butylperoktoat initiiert. Die Reaktionstemperatur beträgt 210°C. Es werden 5,7 Gew.-% VIMA eingebaut. Der Schmelzindex des erhaltenen Copolymers liegt bei 1,8 g/10 min, die Dichte beträgt 0,929 g_{/cm}³.

Die mechanischen Werte des Copolymers betragen:

### Beispiel 3

Ein Reaktionsgemisch, bestehend aus 88,8 Gew.-% Ethylen und 11,2 Gew.-% VIMA wird auf 2100 bar verdichtet und bei einer Temperatur um 210°C mit Hilfe von 40 ppm Butylperoktoat als Initiator polymerisiert. Man erhält ein Mischpolymerisat mit 10,3 Gew.-% VIMA, einem Schmelzindex von 4,3 g/10 min und einer Dichte von 0,931 g/ cm³. Die mechanischen Werte des Copolymers betragen:

Die Streckspannung und die Reissfestigkeit wurden nach DIN 53455 und die Schlagzugzähigkeit nach DIN 53448 bestimmt.

### Beispiel 4

Ein Mitteldestillat mit Siedebeginn 178°C, 5% Punkt 201°C, 95% Punkt 359°C, Siedeende 376°C und Cloudpunkt -1°C wurde versetzt mit 300 ppm einer 45%igen Lösung in Xylol eines Copolymers aus 95 Gew.-% Ethylen und 5 Gew.-% Vinylmethylacetamid mit einer Viskosität von 600 mPas. Das so behandelte Mitteldestillat zeigte einen CFPP-Wert von -11°C.

### Beispiel 5

Ein Mitteldestillat gemäss Beispiel 4 wurde versetzt mit 300 ppm einer 45%igen Lösung in Xylol eines Copolymers aus 70 Gew.-% Ethylen, 25 Gew.-% t-Butylacrylat und 5 Gew.-% Vinylmethylacetamid mit einer Viskosität von 600 mPas. Das so behandelte Mitteldestillat zeigte einen CFPP-Wert von -13°C.

### Beispiel 6

Ein paraffinreiches Mitteldestillat mit Siedebeginn 172°C, 5% Punkt 190°C, 95% Punkt 359°C, Siedeende 384°C und einem Cloudpunkt von +8°C wurde versetzt mit 300 ppm einer 45%igen Lösung in Xylol eines Copolymers aus 90 Gew.-% Ethylen und 10 Gew.-% Vinylmethylacetamid mit einer Viskosität von 600 mPas. Das so behandelte Mitteldestillat zeigte einen CFPP-Wert von -6°C.

### Beispiel 7

Ein Mitteldestillat nach Beispiel 6 wurde versetzt mit 300 ppm einer 45%igen Lösung in Xylol eines Copolymers aus 86,8 Gew.-% Ethylen, 6,6 Gew.-% Vinylacetat und 6,6 Gew.-% Vinylmethylacetamid mit einer Viskosität von 600 mPas. Das so behandelte Mitteldestillat hatte einen CFPP-Wert von -6°C.

### Beispiel 8

Ein Mitteldestillat mit Siedebeginn 167°C, 5% Punkt 175°C, 95% Punkt 372°C und Cloudpunkt +5°C wurde versetzt mit 300 ppm einer 45%igen Lösung in Xylol eines Copolymers aus 68 Gew.-% Ethylen und 32 Gew.-% Vinylacetat mit einer Viskosität von 900 mPas. Das so behandelte Mitteldestillat zeigte einen CFPP-Wert von -8°C.

Gibt man zu diesem Mitteldestillat die gleiche Menge eines Copolymers aus 75 Gew.-% Ethylen und 25 Gew.-% Vinylmethylacetamid mit einer Viskosität von 500 mPas, so wurde ein CFPP-Wert von -11°C gemessen.

Gibt man zu dem Mitteldestillat die gleiche Menge eines Gemisches der zuvor beschriebenen Copolymerisate im Verhältnis 1:1, so erhält man für das Mitteldestillat einen CFPP-Wert von -16°C.

### Vergleichsbeispiel A

Ein Mitteldestillat gemäss Beispiel 4 wurde versetzt mit 300 ppm einer 45%igen Lösung in Xylol eines Copolymers aus 70 Gew.-% Ethylen und 30 Gew.-% Butylacrylat mit einer Viskosität von 600 mPas. Das so behandelte Mitteldestillat zeigte einen CFPP-Wert von -7°C.

### Vergleichsbeispiel B

Das Mitteldestillat nach Beispiel 6 wurde versetzt mit 300 ppm einer 45%igen Lösung in Xylol eines Copolymers aus 85 Gew.-% Ethylen und 15 Gew.-% Vinylacetat mit einer Viskosität von 1500 mPas. Das so behandelte Mitteldestillat zeigte einen CFPP-Wert von +1°C.

Die Viskosität in den obigen Beispielen wurde bei 140°C im Rotationsviskosimeter (Rotovisko) gemessen. Der CFPP-Wert ist der Kalt-Filterverstopfungspunkt und gibt die Temperatur an, bei der das Öl in der Testapparatur nicht mehr fliesst. Dieser Test ist beschrieben in «Journal of the Institute of Petroleum», Bd. 52, Nr. 510, Juni 1966, S. 173-185 sowie in DIN 51428.

Das erfindungsgemäss zu verwendende Copolymer bringt nicht nur dann eine wesentliche Verbesserung der Fliesseigenschaften bei Mineralölen und Mineralölprodukten mit sich, wenn es allein eingesetzt wird, sondern zeigt darüber hinaus auch einen ausgeprägten synergistischen Effekt bei der Mitverwendung anderer Copolymere als Stockpunkterniedriger. Dies wird aus dem Beispiel 8 deutlich, wo für das Gemisch aus EthylenVinylacetat-Copolymer und Ethylen-Vinylmethylacetamid-Copolymer ein deutlich besserer Effekt gemessen wurde als für die gleiche Menge jedes dieser beiden Copolymere allein.

## Patentansprüche

1. Verfahren zur Verbesserung der Fliessfähigkeit von Mineralölen, dadurch gekennzeichnet, dass man dem Mineralöl ein N-Vinylsäureamid-Ethylen-Copolymerisat zugibt.

2. Verfahren nach Anspruch 1,-dadurch gekennzeichnet, dass man dem Mineralöl ein Copolymerisat aus 60 bis 99,9 Gew.-% Ethylen und 0,1 bis 40 Gew.-% Vinylsäureamid zugibt.

3. Verfahren nach Anspruch 1, dadurch gekennzeichnet, dass man dem Mineralöl ein Vinylsäureamid-Ethylen-Copolymerisat zugibt, das zusätzlich bis zu 40 Gew.-% eines mit Ethylen copolymerisierbaren Monomeren enthält.

4. Verfahren nach Anspruch 1, dadurch gekennzeichnet, dass das Copolymer dem Mineralöl in einer Menge von 0,001 bis 2 Gew.-% zugibt.

5. Verfahren nach Anspruch 1, dadurch gekennzeichnet, dass man das Vinylsäureamid-EthylenCopolymerisat zusammen mit anderen Copolymerisaten einsetzt.

6. Verfahren nach Anspruch 1, dadurch gekennzeichnet, dass man das Vinylsäureamid-EthylenCopolymerisat zusammen mit einem Ethylen-Vinylacetat-Copolymer einsetzt.

## Claims

1. A process for improving the flow properties of mineral oils, which comprises adding to the mineral oil a copolymer based on N-vinylic acid amide and on ethylene.

2. The process of claim 1, which comprises adding to the mineral oil a copolymer consisting of from 60 to 99.9 weight % of ethylene and of from 0.1 to 40 weight % of vinylic acid amide.

3. The process of claim 1, which comprises adding to the mineral oil a copolymer based on vinylic acid amide and on ethylene, which contains additionally up to 40 weight % of a monomer copolymerizable with ethylene.

4. The process of claim 1, which comprises: adding the copolymer to the mineral oil in ar amount of from 0.001 to 2 weight %.

5. The process of claim 1, which comprises using the copolymer based on vinylic acid amide and on ethylene in conjunction with other copolymers.

6. The process of claim 1, which comprises using the copolymer based on vinylic acid amide and on ethylene in conjunction with a copolymer based on ethylene and on vinyl acetate.

## Revendications

1. Procédé pour améliorer la fluidité d'huiles minérales, procédé caractérisé en ce qu'on ajoute à l'huile minérale un copolymère N-vinyl-amidei éthylène.

2. Procédé selon la revendication 1, caractérisé en ce qu'on ajoute à l'huile minérale un copolymère constitué de 60 à 99,9% en poids d'éthylène et de 0,1 à 40% en poids de vinyl-amide.

3. Procédé selon la revendication 1, caractérisé en ce qu'on ajoute à l'huile minérale un copolymère vinyl-amide/éthylène qui contient, en plus, jusqu'à 40% en poids d'un monomère copolymé- risable avec l'éthylène.

4. Procédé selon la revendication 1, caractérisé en ce que le copolymère est ajouté à l'huile minérale en une quantité de 0,001 à 2% en poids.

5. Procédé selon la revendication 1, caractérisé en ce que le copolymère vinylamide/éthylène est utilisé avec d'autres copolymères.

6. Procédé selon la revendication 1, caractérisé en ce que le copolymère vinylamide/éthylène est utilisé avec un copolymère éthylène/acétate de vinyle.
